# EUROPÄISCHE PATENTSCHRIFT

(11) **EP 1 348 800 B1**
(45) Veröffentlichungstag und Bekanntmachung des Hinweises auf die Patenterteilung: **07.07.2004**
(21) Anmeldenummer: 02006175.0
(22) Anmeldetag: 19.03.2002
(51) Int. Cl.: D06P 1/651, D06P 1/613

(54) **Verwendung von Alkylbenzoaten als Egalisiermittel zum Färben von Polyester-Fasermaterialien**
Use of alkyl benzoates as leveling agents for the dyeing of polyester fibrous materials
Utilisation d'alkyl-benzoates comme agents égalisants pour la teinture de matériaux fibreux en polyester

(43) Veröffentlichungstag der Anmeldung: 01.10.2003
(73) Patentinhaber: Dr. Th. Böhme KG Chem. Fabrik GmbH & Co., 82538 Geretsried (DE)
(72) Erfinder: Runge, Andreas Dr., 82515 Wolfratshausen (DE); Höhn, Wolfgang, 82515 Wolfratshausen (DE); Weich, Gerhard, 83671 Benediktbeuern (DE); Franz, Petra, 82549 Königsdorf (DE)
(74) Vertreter: Störle, Christian, Dr.

(56) Entgegenhaltungen:
- EP-A- 0 310 973
- EP-A- 0 364 792
- DE-A- 3 139 562
- DE-A- 3 247 400
- US-A- 2 881 045
- US-A- 3 203 753
- US-A- 4 708 719

## Beschreibung

Die Erfindung bezieht sich auf die verwendung von C₁-C₂₀-Alkylbenzoat als Egalisiermittel, insbesondere Migriermittel, beim Färben von Polyester-Fasermaterialien.

Beim Färben insbesondere von Polyester-Fasermaterialien, wie Polyethylenterephthalat (PET), mit Dispersionsfarbstoffen werden dem Färbebad in der Regel Hilfsmittel (Färbereihilfsmittel) zugesetzt, um z.B. eine gleichmäßige Verteilung der Farbstoffe in Textilien zu fördern (Egalisiermittel). Egalisiermittel, die das Migrieren der Farbstoffe in oder auf den Textilien fördern, werden als Migriermittel bezeichnet. Bei Egalisiermitteln handelt es sich im allgemeinen um Zusammensetzungen, die nichtionogene und anionaktive Dispergiermittel, nichtionogene, emulgierende Tenside und quellende Substanzen enthalten.

Durch den Einsatz von nichtionogenen und anionaktiven Dispergiermitteln werden Farbstoffabscheidungen auf der Ware vermieden. Die emulgierenden nichtionogenen Tenside sind sowohl für das Emulgieren der wasserunlöslichen Produktanteile als auch für das gleichmäßige Aufziehen der Farbstoffe auf die Faser verantwortlich. Große Bedeutung besitzen die quellenden Substanzen insbesondere hinsichtlich Migration, Diffusionsbeschleunigung, Migrierwirkung, Synchronisierwirkung und Affinitätsdifferenzen.

Als quellende Substanzen werden unter anderem Kresotinsäuremethylester, Salicylsäuremethylester, Phthalsäurealkylester, N-Alkylphthalimide, Benzoesäuremethylester und Benzoesäureester mit zwei- oder mehrwertigen Alkoholen eingesetzt. Letztere Benzoesäureester sind beispielsweise in DE 32 46 383 A1 und US-A-4,516,979 beschrieben. Dabei werden aliphatische Dialkohole, Glycerin und Pentaerythrit als mehrwertige Alkohole eingesetzt. Allerdings weisen vorgenannte Produkte die gravierenden Nachteile auf, daß sie entweder potentiell teratogen (Phthalsäureester) oder aber geruchsintensiv bzw. wenig wirksam sind.

Bei der Färbung von Fasern kommen als Hilfsmittel oftmals Färbebeschleuniger zum Einsatz. Diese werden in der Fachliteratur auch als Carrier bezeichnet. Als Carrier werden z.B. C₄-C₁₂-Alkylbenzoate verwendet; sie sind z.B. in vorgenannter DE 32 46 383 A1 und US-A-4,516,979 erwähnt. Solche Carrier und die vorgenannten Egalisiermittel werden zu vollkommen unterschiedlichen Zwecken bei der Färbung von Textilien eingesetzt. Es lassen sich somit keine Rückschlüsse ziehen, daß Carrier auch als Egalisiermittel eingesetzt werden können.

Der vorliegenden Erfindung liegt nunmehr die Aufgabe zugrunde, eine als Egalisiermittel, insbesondere als Migriermittel, geeignete Zusammensetzung bereitzustellen, die die vorgenannten Nachteile bekannter Egalisiermittel nicht aufweist.

Erfindungsgemäß wird dies durch die verwendung von C₁-C₂₀-Alkylbenzoat als Egalisiermittel, insbesondere Migriermittel, erreicht, umfassend 30 Gew.-% bis 85 Gew.-%, insbesondere 40 Gew.-% bis 65 Gew.-%, bezogen auf das Mittel, C₁-C₂₀-Alkylbenzoat. Ein besonders bevorzugtes C₁-C₂₀-Alkylbenzoat ist Butylbenzoat, das sich insbesondere hinsichtlich der Migrierwirkung als sehr wirksam erwiesen hat.

Die vorliegende Erfindung basiert auf der vollkommen überraschenden Erkenntnis, daß die C₁-C₂₀-Alkylbenzoate, insbesondere Butylbenzoat, die bisher für einen ganz anderen Verwendungszweck, nämlich als Carrier, eingesetzt wurden, entgegen der Erwartung die stärkste Egalisier- und Migrierwirkung ― insbesondere unter Berücksichtigung des Preis-Leistungsverhältnisses - aller bisher bekannten Produkt oberhalb 125°C, insbesondere 125°C bis 135°C, zeigen.

Carrier sind Färbebeschleuniger mit dem Ziel, mehr Farbstoff auf die Faser einziehen zu lassen. Bei Polyestern wirken diese im Bereich zwischen 95°C und 115°C, in dem auch die Notwendigkeit einer solchen Wirkung gegeben ist. Carrier haben in diesem Temperaturbereich ihr Wirkungsoptimum. Bei Temperaturen oberhalb von 125°C ist keine Carrierwirkung mehr gegeben und auch nicht mehr gefragt.

Im Gegensatz dazu wirken C₁-C₂₀-Alkylbenzoate bei der Hochtemperaturfärbung von Polyestern (Temperaturen 125°C bis 135°C) kaum als Carrier sondern haben in diesem Hochtemperaturbereich exzellente Egalisiereigenschaften, insbesondere hinsichtlich Migration.

Eine Substanz, die sowohl als Carrier bei 95°C bis 115°C gut wirkt als auch als Egalisiermittel bei 125°C bis 135°C eingesetzt werden konnte, ist bisher nicht bekannt gewesen.

Des weiteren erweisen sich die C₁-C₂₀-Alkylbenzoate als bisher stärkste bekannte Egalisiermittel vom Migriertyp im Bereich von 125°C bis 135°C.

C₁-C₂₀-Alkylbenzoate bewirken, daß der Farbstoff sehr gut und sehr schnell in die Faser eindringen und innerhalb der Faser diffundieren kann (Migration). Es resultiert eine sehr gute Farbstoffausbeute (Diffusionsbeschleunigung) und, bedingt durch die verstärkte intrafibrilläre Farbstoffwanderung (Migrierwirkung), eine hervorragend egale Färbung.

Weiterhin wird bereits während der Aufheiz- und Absorptionsphase das synchrone Diffundieren von Dispersfarbstoffen, auch mit unterschiedlichem Diffusionskoeffizienten, ermöglicht (Synchrononisierwirkung), was einer egalen Färbung zu Gute kommt.

Bei der Verwendung von C₁-C₂₀-Alkylbenzoaten mit ausgeprägten quellenden und somit migrationsfördernden Eigenschaften ist es insbesondere möglich, extrem unegal gefärbte Partien nachträglich, gewissermaßen durch eine Blindfärbung mit Produkteinsatz, auszugleichen.

Eine weitere Besonderheit von C₁-C₂₀-Alkylbenzoaten ist der Ausgleich bzw zumindest die Abschwächung materialbedingter, d.h. fasermorphologiebedingter Anfärbeunterschiede (Affinitätsdifferenzen), auch bei großmolekularen und sogenannte "high energy" Farbstoffen.

Schließlich ermöglicht der Lösemittelcharakter der C₁-C₂₀-Alkylbenzoaten, insbesondere in Kombination mit der emulgierenden Wirkung von Nichtiontensiden, auch ein Rohfärben diverser Bearbeitungszustände ohne separate Zusätze.

In einer bevorzugten Ausführungsform des egalisiermittels weist es weiterhin mindestens eine Verbindung ausgewählt unter quellender Substanz, nichtionogenem Emulgator, anionischem Emulgator und Stellmittel auf.

Als quellende Substanz können die bisher dafür verwendeten Verbindungen eingesetzt werden. Die Menge der quellenden Substanz kann 5 Gew.-% bis 70 Gew.-%, insbesondere 5 Gew.-% bis 60 Gew.-%, ganz besonders 20 Gew.-% bis 40 Gew.-%, bezogen auf das erfindungsgemäße Mittel, betragen.

In einer bevorzugten Ausführungsform weist das Mittel als quellende Substanz einen Ester von mit C₁-C₄-Alkyl, C₁-C₄-Alkoxy, Halogen, wie F, Cl oder Br, OH, NH₂ und/oder NO₂ substituierter oder unsubstituierter Benzoesäure und C₂-C₁₂-Diol auf. Durch diese wird eine besonders gute Wirksamkeit des erfindungsgemäßen Mittels hinsichtlich des Egalisier- und Migriereffekts erreicht.

Wird eine substituierte Benzoesäure eingesetzt, kann sie 1 oder mehrere, z.B. 2 oder 3, der vorgenannten Substituenten aufweisen. Diese können in o-, p- und m-Position, bezogen auf die Carboxylgruppe, angeordnet sein.

Die Alkoholkomponente des vorbezeichneten Benzoesäureesters ist ein C₂-C₁₂-Diol. Dabei handelt es sich um aliphatische oder alicyclische Verbindungen, die zwei Hydroxy-Gruppen im Molekül enthalten. Im Sinne der vorliegenden Erfindung umfassen Diole auch Etheralkohole, also Verbindungen mit zwei Hydroxy-Gruppen, die zusätzlich 1 oder mehrere Ether-Funktion(en) aufweisen. Beispiele der C₂-C₁₂-Diole sind Glykol, Diethylenglykol, Propylenglykol, Dipropylenglykol und Butandiol. Besonders bevorzugt ist Diethylenglykol, da dadurch eine besonders gute Wirksamkeit des Mittels hinsichtlich ihrer Eigenschaften als Egalisiermittel erreicht wird.

Günstigerweise beträgt der Veresterungsgrad des Benzoesäureesters 1,0-2,0 Mol Säure pro Molekül Diol. Dadurch wird in günstiger Weise ein besonders hoher Aromatenanteil erhalten, der sich vorteilhaft auf die Wirksamkeit des Mittels als Egalisiermittel auswirkt. Des weiteren ist, wenn überhaupt, nur noch ein sehr geringer Restgehalt an freier Säure vorhanden, wodurch die durch die ätzende Säure verursachten Gefahren minimiert werden.

In einer anderen bevorzugten Ausführungsform ist die quellende Substanz ein Ester von mit C₁-C₄-Alkyl, C₁-C₄-Alkoxy, Halogen, wie F, Cl oder Br, OH, NH₂ und/oder NO₂ substituierter oder unsubstituierter Benzoesäure und mit C₁-C₄-Alkyl, C₁-C₄-Alkoxy, Halogen, wie F, Cl oder Br, NH₂ und/oder NO₂ substituiertem oder unsubstituiertem Phenol, das mit 0,5 bis 6 Mol Alkylenoxid pro Mol OH-Gruppe des Phenols umgesetzt ist. Durch diese wird in besonders günstiger Weise die Egalisier- und Migrierwirkung positiv beeinflußt.

Für diesen Ester wird die vorstehend näher definierte unsubstituierte oder substituierte Benzoesäure eingesetzt. Alkoholkomponente dieses Esters ist die durch Umsetzung von Phenolen mit Alkylenoxid erhältliche Verbindung. Bei dieser Umsetzung reagiert das Alkylenoxid mit OH-Gruppen des Phenols, wodurch neue auf das Alkylenoxid zurückgehende OH-Gruppen entstehen. An diese erfolgt die Bindung der Benzoesäure. Das Phenol kann 1 oder mehrere beispielsweise 2 oder 3, OH-Gruppen enthalten. Im Falle von mehreren OH-Gruppen am Phenol kann entweder nur 1 OH-Gruppe oder es können alle OH-Gruppen mit dem Alkylenoxid umgesetzt worden sein. Das Phenol kann unsubstituiert oder wie vorstehend substituiert sein. Es kann 1 oder mehrere, z.B. 2 oder 3, Substituenten aufweisen. Die Substituenten können sich in o-, p- und m-Position, bezogen auf die OH-Gruppe, befinden.

Das Phenol wurde, bevor die Esterbildung mit der substituierten oder unsubstituierten Benzoesäure erfolgt, mit 0,5-6 Mol Alkylenoxid pro Mol OH-Gruppe des Phenols umgesetzt. Unter einem Alkylenoxid werden Oxirane verstanden, d.h. gesättigte dreigliedrige, ein Sauerstoff-Atom enthaltende heterocyclische Verbindungen. Sie können 2 bis 6 Kohlenstoffatome aufweisen. Beispiele der Alkylenoxide sind Ethylenoxid (EO), Propylenoxid und Butylenoxid. Es können auch Gemische von 2 oder mehreren Alkylenoxiden zur Umsetzung mit dem Phenol verwendet werden.

Wie vorstehend ausgeführt, ist das Phenol mit 0,5-6 Mol von einem Alkylenoxid abgeleiteten Einheiten pro Mol OH belegt. Besonders bevorzugt sind 0,5-1,5 Mol Alkylenoxid, insbesondere 1,2 Mol Alkylenoxid. Durch diese Mengen des Alkylenoxids wird eine besonders gute Wirksamkeit des Mittels als Egalisiermittel erhalten. Insbesondere weist das Mittel einen hohen Aromatenanteil auf, wodurch eine besonders vorteilhafte Wechselwirkung mit Polyesterfäden erreicht wird.

Günstigerweise beträgt der Veresterungsgrad des Benzoesäureesters 0,3-1,0 dieser bevorzugten Ausführungsform, besonders bevorzugt 0,5-0,8, Mol Säure pro Molekül Alkohol. Durch diesen Veresterungsgrad wird ein hoher Aromatenanteil und dadurch eine besonders gute Wirksamkeit des Mittels als Egalisiermittel erreicht. Des weiteren wird der Restgehalt an freier Säure minimiert, wodurch die durch die ätzenden Eigenschaften einer Säure resultierenden Gefahren ebenfalls vermindert werden.

Die in dem erfindungsgemäßen Mittel vorliegenden Ester können in üblicher Weise hergestellt werden, beispielsweise durch Umsetzen der Alkoholkomponenten mit den Benzoesäure-Komponenten, beispielsweise durch saure Katalyse bei erhöhten Temperaturen, z.B. 120-130°C.

In einer bevorzugten Ausführungsform kann das Mittel als quellende Substanz das Umsetzungsprodukt eines mit C₁-C₄-Alkyl, C₁-C₄-Alkoxy, Halogen, wie F, Cl oder Br, OH, NH₂ und/oder NO₂ substituierten oder unsubstituierten Phenols, das mit 0,5 bis 6 Mol Alkylenoxid pro Mol OH-Gruppe des Phenols umgesetzt ist, umfassen, wie es bereits vorstehend näher erläutert ist. Durch diese Verbindung wird in günstiger Weise eine besonders gute Wirksamkeit des Mittels erreicht.

Das Mittel kann zusätzlich zu den vorstehend beschriebenen Bestandteilen nichtionogene Emulgatoren, anionische Emulgatoren, Stellmittel oder Gemische von mehreren dieser Substanzen aufweisen. Als nichtionogener Emulgator können Fettsäureethoxylate und/oder ethoxylierte pflanzliche bzw. tierische Fette bzw. Öle eingesetzt werden. Bei den Fettsäureethoxylaten sind ungesättigte Fettsäuren mit Kettenlängen C12-C22, belegt mit beispielsweise 4-12 Mol Alkylenoxid, insbesondere Ethylenoxid, bevorzugt. Ein besonders bevorzugter Vertreter davon ist Ölsäure mit 4-8 Mol Ethylenoxid. Bei den Ölen wird ein ethoxyliertes Rizinusöl, belegt mit 30-60 Mol Ethylenoxid, vorzugsweise eingesetzt. Durch diese Verbindungen wird eine besonders gute Emulgierung erreicht. Als anionischer Emulgator kommen C1-C20 Alkylbenzolsulfonsäuren, insbesondere Dodecylbenzolsulfonsäure, und/oder phosphatierte Fettalkoholethoxylate (C6-C16 Alkylkettenlänge, 2-12 Mol Ethylenoxid) günstigerweise zum Einsatz. Durch diese wird eine sehr gute Emulgierung erreicht. Wird eine C1-C20 Alkylbenzolsulfonsäure eingesetzt, beträgt die Menge beispielsweise 1-5 Gew.-%, bezogen auf die Zusammensetzung. Die sauren anionischen Emulgatoren können mit üblichen Basen, beispielsweise Alkalihydroxid und/oder Alkanolamine, insbesondere Monoethanolamin, neutralisiert werden (pH etwa 7). Durch diese Neutralisierung ist eine besonders gefahrlose und problemlose Handhabung des erfindungsgemäßen Mittels möglich.

Beispiele der Stellmittel sind niedere Glykole oder Alkohole, wie Ethylenglykol, Diethylenglykol, Triethylenglykol, Propylenglykol, Dipropylenglykol, Butylenglykol, Butyldiglykol, Diacetonalkohol, Hexylenglykol, Isopropanol, 4-Hydroxy-4-methyl-2-pentanon oder ein Gemisch von 2 oder mehreren dieser Verbindungen. Durch die Stellmittel werden die an sich trüben Produkte klar, was hinsichtlich der Akzeptanz der Käufer solcher Egalisiermittel vorteilhaft ist.

Die Menge der nichtionogenen Emulgatoren kann 5 Gew.-% bis 40 Gew.-%, insbesondere etwa 25 Gew.-%, bezogen auf das erfindungsgemäße Mittel betragen. Der anionische Emulgator kann in einer Menge von 1 Gew.-% bis 7 Gew.-%, bezogen auf das Mittel, vorliegen. Im erfindungsgemäßen Mittel können 1 Gew-% bis 12 Gew.-%, insbesondere 3 Gew.-% bis 7 Gew.-%, bezogen auf das Mittel zugegen sein.

Den Rest des Mittels kann Wasser bilden.

Das Mittel kann in besonders einfacher Weise hergestellt werden, indem die einzelnen Komponenten zusammengegeben werden. Dieses Zusammengeben kann unter Rühren erfolgen, wodurch ein gutes Durchmischen der Bestandteile erreicht wird.

Das Mittel eignet sich bestens als Egalisiermittel, insbesondere Migriermittel. Es kann dem Färbebad in Mengen von 0,25 g/l bis 2,0 g/l, bevorzugt 0,5 bis 1,0 g/l, dem Ausegalisierbad in Mengen von 0,5 g/l bis 3,0 g/l, bevorzugt 1,0-2,0 g/l, zugegeben werden. Durch diese Mengen wird im Hinblick auf die Wirtschaftlichkeit eine besonders gute Wirksamkeit des Mittels als Färbereihilfsmittel erreicht.

Das Mittel eignet sich bestens als Färbereihilfsmittel, zum Färben von Polyester, vorzugsweise Polyethylenterephthalat. Besonders gut kann das Mittel zum Hochtemperaturfärben von Polyester-Fasern eingesetzt werden. Ein solches Hochtemperaturfärben kann z.B. bei Temperaturen oberhalb 100°C, z.B. 125°C bis 135°C, durchgeführt werden, z.B. in einem Autoklaven.

Das Mittel kann besonders vorteilhaft bei verschiedenen Problemfällen beim Färben von PET-Fasermaterialien und deren Mischungen mit anderen Fasern, wo andere PET-Egalisiermittel versagen oder zu wenig effektiv sind, eingesetzt werden.

Im einzelnen kann diese Zusammensetzung bei folgenden Verfahren eingesetzt werden:
- Färben unkritischer PET-Materialien jeglicher Aufmachung/Bearbeitungsform mit geringen Egalisiermittelmengen;
- Egalfärben kritischer Aufmachungsformen/Bearbeitungszustände von PET-Fasaern, wie dicht gepackte Garn- und Stückbaumwickelkörper, hoch gedrehte und oder gereckte Zwirne/Stick- und Nähgarne sowie andere technische Garne;
- Ausgleich von durch Texturier-, Verstreckungs- und Thermofixierungsschwankung verursachten kristallinitätsbedingten bzw. affinitätsbedingten Differenzen im PET-Fasermaterial jeglichen Bearbeitungszustandes und jeglicher Aufmachungsform;
- gutes nachträgliches Ausegalisieren ungleichmäßiger Färbungen von PET (allein oder in Mischung mit anderen Fasern), unabhängig von Aufmachungsform und Bearbeitungszustand, und
- simultanes Färben und Waschen von PET-Garn, Masche, Garment und Flocke, bei denen präparationsbedingte Ölauflagen vorliegen, die normalerweise ein vorgängiges Waschen oder die Mitverwendung eines separaten Wasch- und Emulgiermittels im Färbebad erfordern würden.

Die vorliegende Erfindung wird anhand der nachfolgenden Beispiele näher erläutert, ohne sie jedoch darauf einzuschränken.

### Herstellungsbeispiele

### Herstellungsbeispiel 1:

Durch Mischen im Becherglas wird folgendes Produkt hergestellt:
60 Teile Butylbenzoat
25 Teile eines ethoxylierten Rizinusöls, belegt mit 40 Mol EO
2 Teile Dodecylbenzolsulfonsäure
7 Teile Butyldigylcol
3 Teile 4-Hydroxy-4-methyl-2-pentanon
3 Teile Monoethanolamin zur pH-Wert Einstellung (- pH 7)
100 Teile
Man erhält ein leicht gelbliches, klares Produkt.

### Herstellungsbeispiel 2:

Durch Mischen im Becherglas wird folgendes Produkt hergestellt:
65 Teile Butylbenzoat
25 Teile eines ethoxylierten Rizinusöls, belegt mit 40 Mol EO
2 Teile Dodecylbenzolsulfonsäure
7 Teile Dipropylenglycol
1 Teil Monoethanolamin zur pH-Wert Einstellung (pH - 7)
100 Teile
Man erhält ein leicht gelbliches, klares Produkt.

### Herstellungsbeispiel 3:

Durch Mischen im Becherglas wird folgendes Produkte hergestellt.
40 Teile Butylbenzoat
20 Teile eines ethoxylierten Phenols (durchschnittlicher Belegungsgrad 1 Mol EO)
20 Teile eines ethoxylierten Rizinusöls, belegt mit 40 Mol EO
2 Teile Dodecylbenzolsulfonsäure
5 Teile eines ethoxylierten, phosphatierten C₆-Fettalkohols (mit 6 Mol EO)
1 Teile Monoethanolamin zur pH-Wert Einstellung (pH - 7)
12 Teile Wasser
100 Teile
Man erhält ein leicht gelbliches, klares Produkt.

### Herstellungsbeispiel 4:

Durch Mischen im Becherglas wird folgendes Produkte hergestellt.
30 Teile Butylbenzoat
30 Teile eines ethoxylierten Phenols (durchschnittlicher Belegungsgrad 1 Mol EO), mit Benzoesäure verestert.
25 Teile eines ethoxylierten Rizinusöls, belegt mit 40 Mol EO
2 Teile Dodecylbenzolsulfonsäure
7 Teile Butyldigylcol
3 Teile 4-Hydroxy-4-methyl-2-pentanon
1 Teil Monoethanolamin zur pH-Wert Einstellung (pH - 7)
2 Teile Wasser
100 Teile
Man erhält ein leicht gelbliches, klares Produkt.

### Herstellungsbeispiel 5:

Durch Mischen im Becherglas wird folgendes Produkte hergestellt.
30 Teile Butylbenzoat
30 Teile Umsetzungsproduktes bestehend aus 1 Mol Diethylenglycol und 2 Mol Benzoesäure
25 Teile eines ethoxylierten Rizinusöls, belegt mit 40 Mol EO
2 Teile Dodecylbenzolsulfonsäure
7 Teile Butyldigylcol
3 Teile 4-Hydroxy-4-methyl-2-pentanon
1 Teil Monoethanolamin zur pH-Wert Einstellung (pH ∼ 7)
2 Teile Wasser
100 Teile
Man erhält ein leicht gelbliches, klares Produkt.

### Anwendungsbeispiele:

### Beispiel 6:

100 Teile eines auf perforierten Materialträgers aufgewickeltes Polyesterfutterstoffgewebes, vorgängig entschlichtet, werden in einem Baumfärbeapparat mit einer kalten Flotte, die 0,2 Teile eines Entlüfters auf Basis emulgiertem Polydimethylsiloxans in 800 Teilen Permutitwassers enthält 5 min lang behandelt.

Daraufhin wird die Flotte auf 50°C mit maximalem Gradient aufgeheizt und dort 0,9 Teile des erfindungsgemäßen Mittels gemäß Beispiel 1, 1,0 Teile eines flüssigen Dispergiermittels auf Basis von Dodecylbenzolsulfonat und Napthalinmethansulfonat-Polykondensat sowie 1,0 Teile Natriumacetat hinzugegeben. Der pH-Wert wird daraufhin mit Essigsäure (60%ig) auf 4,5 eingestellt und nach weiteren 10 min bei 50°C der Farbstoff zugegeben:
1,2 Teile einer Dispersfarbstofftrichromie, bestehend aus
48 Teile Foron Gelbbraun SE-RL
22 Teile Foron Rot SE-RL
30 Teile Foron Blau SE-RL

Nach weiteren 10 min bei 50 °C wird mit 2 °C/min auf 100 °C und mit 1,5 °C/min auf 130°C aufgeheizt, dort 40 min verweilt und mit 2 °C/min auf 80°C abgekühlt.

Daraufhin wird abgelassen und wie dem Fachmann bekannt reduktiv nachgereinigt, Man erhält auf diese Weise eine einwandfrei egale und echte Färbung.

Verwendet man anstelle des Produktes gemäß Beispiel 1
0,8 Teile des Produktes gemäß Beispiel 2
erhält man vergleichbar gute Resultate.

### Beispiel 7:

100 Teile einer mit den Farbstoffen Dianix Gelb HF-4G (0,15 Teil), Dianix Rot HF-G (0,2 Teile) und Dianix Blue HF-2G (0,07 Teile) vorgängig in mittlerer Nuance wolkig gefärbten Rundstrickware aus Polyester-(PES)-Gam wird auf einer aerodynamischen Stückfärbemaschine mit einer Flotte, die 1,0 Teile des erfindungsgemäßen Mittels gemäß Beispiel 1 und 1,0 Teile eines Faltenihnhibitors auf Basis Polyacrylamidlösung in 500 Teilen Wasser mit 0,5 °dH emulgiert enthält, versetzt. Nach einer Aufheizung mit 3 °C/min auf 135 °C wird dort 30 min verweilt und daraufhin mit 2 °C/min auf 100 und weiter mit 1,5°C/min auf 75°C abgekühlt.

Man erhält auf diese Weise eine einwandfreie Ausegalisierung der ursprünglich wolkigen Färbung ohne signifikante Farbänderung.

Verwendet man anstelle des Produktes gemäß Beispiel 1
1,0 Teile des Produktes gemäß Beispiel 2
erhält man vergleichbar gute Resultate.

### Beispiel 8:

100 Teile eines nicht vorgewaschenen, hochgereckten PES-Nähgarns mit bekannten (DSCnachgewiesenen) Verstreckungsunterschieden und demzufolge hoher Unegalitätsgefahr wird mit einer Flotte enthaltend 0,1 Teil eines Entlüfters auf Basis von Triisobutylphosphatformulierung, 1,0 Teilen eines Penetrationsverbesserers auf Basis einer Acrylcopolymerlösung, 0,5 Teilen eines Säurepuffers auf Basis einer Citronensäure-, Ameisensäure- und Napthalinmethansulfonatpolykondensatmischung sowie 1,5 Teilen des erfindungsgemäßen Mittels nach Beispiel 1 in 950 Teilen Wasser von 40°C mit 2 °dH enthält, versetzt.

Nach 10 min bei 40 °C werden 2,1 Teile einer Farbstofftrichromie, enthaltend
25 Teille Terasil Gelb 4 G
50 Teile Terasil Rot 5 G
25 Teile Terasil Blau 3 RL-02 150%
hinnzugegeben und nach weiteren 10 min Verweilen bei 40 °C innert 25 min auf 90°C, innert 45 min auf 130°C aufgeheitzt. Dort wird 60 min verweilt.

Die Fertigstellung inkl. Abkühlung, reduktive Nachreinigung und Nachavivage, gerade auch in Hinblick auf Oligomerenminimierung ist dem Fachmann bekannt und bedarf hier keiner näheren Erläuterung.

Man erhält durch diese Anwendung ein einwandfrei durchgefärbtes und in sich egal gefärbtes PES-Nähgarn. Die originalen Präparationsauflagen sind eliminiert.

Verwendet man anstelle des Produktes gemäß Beispiel 1
1,5 Teile des Produktes gemäß Beispiel 2
erhält man vergleichbar gute Resultate.

### Beispiel 9:

100 Teile eine PES-Microfaser-Kulierwirkware werden auf eine Jet des Rundspeichertyps mit einer Flotte versetzt, die 1,5 Teile eines Gleitmittels auf Basis einer Mischung aus Acrylcopolymer und ethoxiliertem Caproclactam und 1,0 Teile eines Dispergators auf Basis Naphthalinmethansulfonat, 0,4 Teile des erfindungsgemäßen Mittels nach Beispiel 1, 1,0 Teile eines Sequestriermittels auf Basis von Hydroxyethandiphosphonsäure, 1,0 Teile Natriumacetat und 0,6 Teile Essigsäure 60% in 1400 Teilen Wasser, 7 °dH enthält, bei 25°C versetzt.

Nach der Aufheizung auf 50 °C werden 0,8 Teile Dispersfarbstofftrichromie, enthaltend
37 Teile Foron Gelbbraun RD-2RS 58 Teile Foron Brillantrot RD-BR 05 Teile Foron Blau RD-GLF ,
hinzugefügt und mit 2 °C/min auf 130 °C aufgeheitzt. Dort wird 30 min verweilt und nach Abkühlen auf 80 °C mit 2°C/min 10 min reduktiv im Färbebad unter Anwendung eines spezifischen Sulfinsäurederivates gereinigt.

Man erhält nach diesem Schnellfärbeverfahren eine einwandfrei egale und echte Färbung.

Verwendet man anstelle des Produktes gemäß Beispiel 1
0,4 Teile des Produktes gemäß Beispiel 2
erhält man vergleichbar gute Resultate.

## Patentansprüche

1. Verwendung von C₁-C₂₀-Alkylbenzoat als Egalisiermittel zum Färben von Polyesterfasermaterialien in einem Mittel, umfassend 30 Gew.-% bis 85 Gew.-% des C₁-C₂₀-Alkylbenzoats, bezogen auf das Mittel.

2. Verwendung nach Anspruch 1, wobei das Alkylbenzoat Butylbenzoat ist.

3. Verwendung nach einem der vorhergehenden Ansprüche, wobei das Mittel weiterhin mindestens eine Verbindung ausgewählt unter quellender Substanz, nichtionogenem Emulgator, anionischem Emulgator und Stellmittel aufweist.

4. Verwendung nach Anspruch 3, wobei die quellende Substanz einen Ester von mit C₁-C₄-Alkyl, C₁-C₄-Alkoxy, Halogen, OH, NH₂ und/oder NO₂ substituierter oder unsubstituierter Benzoesäure und C₂-C₁₂-Diol umfaßt.

5. Verwendung nach Anspruch 3, wobei die quellende Substanz einen Ester von mit C₁-C₄-Alkyl, C₁-C₄-Alkoxy, Halogen, OH, NH₂ und/oder NO₂ substituierter oder unsubstituierter Benzoesäure und mit C₁-C₄-Alkyl, C₁-C₄-Alkoxy, Halogen, NH₂ und/oder NO₂ substituiertem oder unsubstituiertem Phenol, das mit 0,5 bis 6 Mol Alkylenoxid pro Mol OH-Gruppe des Phenols umgesetzt ist, umfaßt.

6. Verwendung nach Anspruch 3, wobei die quellende Substanz das Umsetzungsprodukt eines mit C₁-C₄-Alkyl, C₁-C₄-Alkoxy, Halogen, NH₂ und/oder NO₂ substituierten oder unsubstituierten Phenols, das mit 0,5 bis 6 Mol Alkylenoxid pro Mol OH-Gruppe des Phenols umgesetzt ist, umfaßt.

## Claims

1. Use of a C₁-C₂₀-alkyl benzoate as a levelling agent for the dyeing of polyester fibre materials in a composition comprising 30% by weight to 85% by weight of the C₁-C₂₀-alkyl benzoate, based on the composition.

2. Use according to Claim 1 wherein the alkyl benzoate is butyl benzoate.

3. Use according to one of the preceding claims wherein the composition also contains at least one compound selected from a swelling substance, a nonionic emulsifier, an anionic emulsifier and an extender.

4. Use according to Claim 3 wherein the swelling substance comprises an ester of benzoic acid substituted by C₁-C₄-alkyl, C₁-C₄-alkoxy, halogen, OH, NH₂ and/or NO₂, or unsubstituted benzoic acid, with a C₂-C₁₂-diol.

5. Use according to Claim 3 wherein the swelling substance comprises an ester of benzoic acid substituted by C₁-C₄-alkyl, C₁-C₄-alkoxy, halogen, OH, NH₂ and/or NO₂, or unsubstituted benzoic acid, with phenol substituted by C₁-C₄-alkyl, C₁-C₄-alkoxy, halogen, NH₂ and/or NO₂, or unsubstituted phenol, which is reacted with 0.5 to 6 moles of alkylene oxide per mole of phenolic OH groups.

6. Use according to Claim 3 wherein the swelling substance comprises the reaction product of phenol substituted by C₁-C₄-alkyl, C₁-C₄-alkoxy, halogen, NH₂ and/or NO₂, or unsubstituted phenol, which is reacted with 0.5 to 6 moles of alkylene oxide per mole of phenolic OH groups.

## Revendications

1. Utilisation de benzoate d'alkyle en C₁ à C₂₀ en tant qu'agent égalisant pour la teinture de matières en fibres de polyester dans un milieu, renfermant 30 % en poids à 85 % en poids de benzoate d'alkyle en C₁ à C₂₀, par rapport au milieu.

2. Utilisation selon la revendication 1, le benzoate d'alkyle étant le benzoate de butyle.

3. Utilisation selon l'une quelconque des revèndications précédentes, le milieu contenant par ailleurs au moins un composé choisi parmi une substance gonflante, un émulsifiant non ionogène, un émulsifiant anionique et un agent de fixation.

4. Utilisation selon la revendication 3, la substance gonflante renfermant un ester de l'acide benzoïque non substitué ou substitué par un radical alkyle en C₁ à C₄, alcoxy en C₁ à C₄, halogène, OH ou NH₂ et/ou NO₂ et d'un diol en C₂ à C₁₂.

5. Utilisation selon la revendication 3, la substance gonflante renfermant un ester de l'acide benzoïque non substitué ou substitué par un radical alkyle en C₁ à C₄, alcoxy en C₁ à C₄, halogène, OH ou NH₂ et/ou NO₂ et d'un phénol non substitué ou substitué par un radical alkyle en C₁ à C₄, alcoxy en C₁ à C₄, halogène, NH₂ et/ou NO₂ qui a été mis à réagir avec 0,5 à 6 moles d'oxyde d'alkylène par mole de groupes OH du phénol.

6. Utilisation selon la revendication 3, la substance gonflante renfermant le produit de la reaction d'un phénol non substitué ou substitué par un radical alkyle en C₁ à C₄, alcoxy en C₁ à C₄, halogène, NH₂ et/ou NO₂, avec 0,5 à 6 moles d'oxyde d'alkylène par mole de groupes OH du phénol.
